# EUROPÄISCHE PATENTSCHRIFT

(11) **EP 0 099 104 B1**
(45) Veröffentlichungstag und Bekanntmachung des Hinweises auf die Patenterteilung: **07.10.1987**
(21) Anmeldenummer: 83106811.9
(22) Anmeldetag: 11.07.1983
(51) Int. Cl.: B22D 18/00

(54) **Druckgiessverfahren**
Pressure casting process
Procédé de coulée sous pression

(30) Priorität: 14.07.1982 BG 57405/82
(43) Veröffentlichungstag der Anmeldung: 25.01.1984
(73) Patentinhaber: INSTITUT PO METALOSNANIE I TECHNOLOGIA NA METALITE, Sofia (BG)
(72) Erfinder: Nikolov, Ivan Dimov, Dipl.-Ing., Sofia (BG)
(74) Vertreter: Finck, Dieter, Dr.Ing.

## Beschreibung

Die Erfindung betrifft ein Druckgiessverfahren nach dem Oberbegriff des Anspruchs 1. Die Erfindung betrifft insbesondere Massnahmen zur Erhöhung der physikalisch-mechanischen Eigenschaften des durch ein Druckgiessverfahren herzustellenden Werkstückes mittels Nachdrückens des die Giessform füllenden Werkstoffes.

Aus der EP-A-0 005 239 ist ein Druckgiessverfahren sowie eine Vorrichtung zum Druckgiessen von Metallen, insbesondere Nichteisenmetallen, bekannt, bei dem die wesentlichen Schritte das Evakuieren der die Schmelze aufnehmenden Ausnehmungen des Giesswerkzeuges, das anschliessende Einbringen der Metallschmelze in die Giessform und das Aufbringen eines Nachdruckes auf die Metallschmelze im Giesswerkzeug über einen angiessfernen Schmelzenüberschuss sowie gegebenenfalls zusätzlich auch über das Angiesssystem selbst, sind. Das Aufbringen des Nachdrückens über einen angiessfernen Schmelzenüberschuss kann mittels eines mit dem Überlaufkanal des Giesswerkzeuges in Eingriff bringbaren Hohlteils erfolgen. Das bekannte Verfahren bzw. die bekannte Vorrichtung hat den Nachteil, dass der Nachdruck während des Erkaltens des Gussstückes konstant gehalten wird und somit eine Steuerung des Kristallisationsvorganges im ganzen Volumen des Gussstückes, insbesondere bei einer komplizierten Form, nicht möglich ist. Dies hat einen negativen Einfluss auf die physikalisch-mechanischen Eigenschaften des Gussstückes.

Die der Erfindung zugrundeliegende Aufgabe besteht deshalb darin, das Verfahren gemäss der eingangs genannten Art so auszubilden, dass mit ihm der Formfüll- und Kristallisationsvorgang sicher gesteuert werden kann, um Gussstücke mit besseren Eigenschaften herzustellen.

Diese Aufgabe wird mit den Merkmalen des Patentanspruches 1 gelöst. In den Unteransprüchen sind folgende vorteilhafte Massnahmen des erfindungsgemässen Verfahrens beschrieben:
Der zusätzliche Gasdruck wird bis zur vollständigen Erstarrung der Schmelze in der Giessform konstant gehalten;
der zusätzliche Gasdruck wird vom Zeitpunkt seiner Erzeugung bis zur vollständigen Erstarrung der Schmelze in der Giessform abhängig vom Gegendruck variiert;
der zusätzliche Gasdruck wird ständig gesteigert.

Das erfindungsgemässe Verfahren hat den Vorteil, dass ein Restraum der Giessform einem erhöhten zusätzlichen Gasdruck als angiessfernem Nachdruck ausgesetzt wird und dieser erhöhte zusätzliche Gasdruck mittels eines veränderlichen Gegendrucks diesseits der Eingiessöffnung als angiessseitigem Nachdruck bis zum vollständigen Füllen der Giessform ausgeglichen wird.

Anhand von Zeichnungen wird die Erfindung an Ausführungsbeispielen näher erläutert. Es zeigt:
Fig. 1 schematisch eine erste Ausführungsform einer Vorrichtung zur Durchführung des Druckgiessverfahrens;
Fig. 2 in einem Diagramm den Verlauf des Giessdrucks über der Zeit für die Vorrichtung nach Fig. 1;
Fig. 3 schematisch eine zweite Ausführungsform einer Vorrichtung zur Durchführung des Druckgiessverfahrens;
Fig. 4 in einem Diagramm den zeitabhängigen Verlauf des Giessdrucks bei der Ausführungsform nach Fig. 3;
Fig. 5 schematisch eine dritte Ausführungsform der Vorrichtung;
Fig. 6 den zeitabhängigen Verlauf des Giessdrucks bei der Ausführungsform der Vorrichtung nach Fig. 5;
Fig. 7 schematisch eine vierte Ausführungsform der Vorrichtung und
Fig. 8 den zeitabhängigen Verlauf des Giessdrucks bei der Ausführungsform nach Fig. 7.

Die in Fig. 1 gezeigte Vorrichtung zur Durchführung des Druckgiessverfahrens hat einen Schmelzebehälter 1, der über eine Materialleitung 2 mit einer Giessform 3 verbunden ist. Die Giessform besteht aus zwei Teilen, einer unteren Halbform 31 und einer oberen Halbform 32. Zwischen den beiden Halbformen 31 und 32 wird ein Giesshohlraum 4 ausgebildet. In der oberen Halbform 32 sind zusätzliche Hohlräume 5 vorhanden. Der Schmelzebehälter 1 ist an eine Druckgasquelle 6 über ein Ventil 7 angeschlossen. Der Druck P₁ in der Druckgasquelle 6 entspricht dem Giessdruck. Der Schmelzebehälter 1 ist mit einem Druckmessgerät 8 versehen, das über einen Umsetzer 9 und ein Ventil 10 mit einem Gasbehälter 13 mit hohem Druck P₃ verbunden ist. In der rechten Hälfte der Figur ist eine gefüllte Giessform gezeigt, in der linken Hälfte ist der Anfang der Zufuhr des Hochdrucks P₃ gezeigt. Es wird angenommen, dass der Druck P₂ der atmosphärische Druck, ein Vakuumdruck oder ein erhöhter Druck ist, d.h. dass im Hohlraum der Giessform ein Druck vorhanden ist. Im unteren Bereich der Giessform 3 ist ein Verstärkerzylinder 11 mit einem Stufenkolben angeordnet, der einerseits über eine Regeldrossel 12 und eine Rohrleitung mit den zusätzlichen Hohlräumen 5 und andererseits über eine weitere Rohrleitung und das Ventil 10 mit dem Gasbehälter 13 verbunden ist.

Der Giessvorgang bei dieser Ausführung erfolgt folgendermassen: Nach Vorbereitung der Schmelze wird zwischen dem Schmelzebehälter 1 und der Giessform 3 ein Druckunterschied erzeugt, so dass unabhängig davon, ob in der Giessform 3 ein Vakuum, ein atmosphärischer Druck oder ein erhöhter Druck herrscht, der Giesshohiraum 4 über die Materialleitung gefüllt wird. Während des Füllvorgangs steigt der Giessdruck aufgrund der Überwindung der Reibungskräfte, der hydraulischen Höhe der Schmelze und der Drosselwirkung der durch Entlüftungsöffnungen entweichenden Gase, so dass das Füllen allmählich erfolgt.

Beim Erreichen einer bestimmten Höhe der Schmelze, die mit der Gerade A-A bzw. Punkt «a» in dem Diagramm von Fig. 2 dargestellt ist, verändert sich der Giessdruck P_{TP} = P₂, z.B. infolge einer Änderung des Gussstückquerschnitts. Auf ein Signal aus dem Druckmessgerät 8 für den Giessdruck wird der Umsetzer 9 wirksam. Er öffnet das Ventil 10, so dass Gas aus dem Gasbehälter 13 zu den noch nicht gefüllten zusätzlichen Hohlräumen 5 der Giessform 3 und zu dem Verstärkerzylinder 11 geleitet wird, wodurch in der Giessform 3 der hohe Druck P₃ herrscht. Durch die Bewegung des Stufenkolbens im Verstärkerzylinder 11 wird der Zufluss von Schmelze aus dem Schmelzebehälter 1 unterbrochen und das vollständige Füllen der Giessform 3 mit Schmelze beendet. Nach Druckabsperrung, Abkühlung und Entnahme des fertiggestellten Gussstückes wird der Giesszyklus wiederholt.

Bei der Vorrichtung von Fig. 3 besteht der Schmelzebehälter aus einem Zylinder 1, der mit der Giessform durch ein Giessrohr verbunden ist. Die Giessform 3 setzt sich aus einer linken Halbform 31 und einer rechten Halbform 32 zusammen und hat einen Giesshohlraum 4 und zusätzliche Hohlräume 5, nämlich Steiger. Der Zylinder 1 ist über ein Ventil 7, eine Rohrleitung und einen mit einem Druckmessgerät 8 ausgestatteten Kraftzylinder 18 mit einer Druckquelle 6 mit einem Druck P₁ angeschlossen. Der Kraftzylinder 18 ist mit einem Verstärkerzylinder 11 verbunden, der einerseits über eine Rohrleitung mit dem Giesshohlraum 4 und andererseits über ein Ventil 14 mit einem Gasbehälter 13 mit hohem Druck P₃ verbunden ist. Das Druckmessgerät 8 ist über einen Umsetzer 9 und ein Ventil 10 mit dem zusätzlichen Hohlraum 5 und dem Verstärkerzylinder 11 verbunden. In der Verbindungsleitung zwischen dem Umsetzer 9 und dem zusätzlichen Hohlraum 5 sitzt eine Regeldrossel 12.

Mit der Ausführung von Fig. 3 sollen Kolben für Kraftfahrzeuge aus einer AISi-Legierung gegossen werden, die eine Mantelwandstärke von 6 mm, einen Verstärkungsring im unteren Bereich des Mantels, eine Verstärkung von 20 mm im Bereich der Kolbenbolzenaugen und eine Kolbenbodenstärke von 25 mm haben. Die zweiteilige Giessform 3 besteht aus Metall und hat einen zusammengesetzten Kern für die zentrale Öffnung und Kerne für die Radialöffnungen. In der Giessform 3 sind noch Entlüftungskanäle, ein Giessrohr und zusätzliche Hohlräume 5 bildende Steiger ausgebildet.

Ein Gasdruck von 60 bar wird in dem den kleineren Durchmesser aufweisenden Teil des Verstärkerzylinders 11 von dem Behälter 13 aus erzeugt, indem das Ventil 14 geöffnet wird. Nach dem Erreichen des Wertes von 60 bar wird das Ventil 14 geschlossen. Die Grösse dieses Druckes ist in Abhängigkeit von dem zu giessenden Werkstück im voraus gewählt. Bei diesem Zustand kommt der Kolben im Zylinder 11, der veränderliche Querschnitte aufweist, in die Stellung, die im oberen Teil der Fig. 3 dargestellt ist. Es wird ein Volumen der Schmelze in die Giessform gebracht, worauf beim Öffnen des Ventils 7 vom Behälter 6 aus im Kraftzylinder 18 und im Verstärkerzylinder 11 auf der rechten Seite des Kolbens der Druck Pᵢ erzeugt wird, welcher nach dem Diagramm gemäss Fig. 4 sich ändert, wobei das Füllen der Giessform beginnt. Wenn der Druck P₁ (P_{TP}) die Grösse «a_{"} erreicht hat (Fig. 4), z.B. 60 bar, was einer erwünschten Füllung der Giessform entsprechen könnte, jedoch kein vollständiges Füllen ist, wird der Umsetzer 9 nach Signal vom Druckmessgerät M zur Wirkung gebracht und das Ventil 10 geöffnet. Vor dem Schmelzespiegel in der Giessform, d.h. in den Steigern, entsteht jetzt ein Druck von 300 bar entsprechend dem Unterschied der Kolbenquerschnitte im Zylinder 11. Diesem Druck wird ein Gegendruck entgegengestellt, der auf der Seite der Giessöffnung durch den Kolben im Materialzylinder 1 erzeugt wird, der entsprechend der gewünschten Druckdifferenz im Verhältnis zum Kolbenkraftzylinder 18 gewählt ist. Das endgültige Füllen der Giessform erfolgt unter dem erwähnten hohen Druck, indem diesem Druck auf die erwähnte Weise ein Gegendruck entgegengestellt wird.

Der so hergestellte Druck verbleibt bis zur vollständigen Kristallisation des Gussstückes.

Die Vorrichtung von Fig. 5 hat einen mit Metallschmelze gefüllten Behälter 1, der mit der Giessform 3 über eine Materialleitung 2 verbunden ist. Zwischen der unteren Halbform 31 und der oberen Halbform 32 der Giessform 3 befindet sich der Giesshohlraum 4. In der oberen Halbform 32 sind die zusätzlichen Hohlräume 5, nämlich Steiger, vorgesehen. Der Schmelzebehälter 1 ist über ein Ventil 7 mit der Druckquelle 6 mit einem Druck P₁ verbunden. Der Schmelzebehälter 1 und der Raum der Giessform 3 sind mit einem Druckmessgerät 8 ausgestattet, das mit einem Umsetzer 9 versehen ist. Über das Ventil 10 ist der Umsetzer 9 an den Gasbehälter 13 mit hohem Druck P₃ angeschlossen. Der Gasbehälter 13 ist über das Ventil 10 mit dem Verstärkerzylinder 11 verbunden, der an der unteren Halbform 31 angeschlossen ist. Die Verbindung zwischen dem Kolbenvorraum des Verstärkerzylinders 11 und den zusätzlichen Hohlräumen 5 der Giessform erfolgt über die Regeldrossel 12. Der Raum der Giessform 3 ist über eine Rohrleitung und ein Ventil 16 mit einem Vakuumbehälter 17 verbunden.

Mit der Ausführung von Fig. 5 werden Bauteile einer Kraftfahrzeugaufhängung aus einer Aluminiumlegierung, in komplizierter dünn- und dickwandiger Ausführung mit Stärken von 4 bis 25 mm gegossen. Die dickeren Bereiche sind an drei Stellen konzentriert und sind von der Mittenöffnung 300 bis 400 mm entfernt, wobei eine komplizierte Verrippung mit einer Rippenhöhe bis 90 mm vorgesehen ist. Der Giessvorgang erfolgt in einer zweiteiligen Metallform, die in einer hermetisch abgedichteten Kammer angeordnet ist.

Die Steiger sind über den massenreichen Bereichen des Gussstückes ausgebildet. In der Giessform selbst sind Entlüftungskanäle eingearbeitet. Vor dem Beginn des Giessvorgangs wird in der Kammer mit der Giessform 3 durch Öffnen des Ventils 16 über die Vakuumquelle 17 ein Vakuum von 0,1 bis 0,2 MPa erzeugt. Infolge des hergestellten Druckunterschieds zwischen dem Schmelzebehälter 1 und der Giessform 3 beginnt die Füllung des Giesshohlraums 4. Wenn die Schmelze die Entlüftungskanäle an der Trennfläche der Form auszufüllen beginnt, ändert sich der Giessdruck. Auf ein Signal vom Druckmessgerät 8 wird der Umsetzer 9 betätigt, der das Ventil 10 öffnet. Dadurch wird im zusätzlichen Hohlraum 5 der Giessform 3 ein hoher Druck erzeugt, der von dem Druck des Stufenkolbens des Verstärkerzylinders 11 ausgeglichen wird. Der Hochdruck wird bis zur Beendigung des Erstarrungsvorganges beibehalten, während das Vakuum nur bis zur Füllung der Giessform 3 herrscht. Nach Abbau des Hochdrucks wird das Gussstück herausgenommen. Fig. 6 zeigt den dazugehörigen Verlauf des Giessdrucks.

Die Vorrichtung von Fig. 7 hat einen Schmelzebehälter 1, der über die Materialleitung 2 mit der Giessform 3 verbunden ist, die sich aus einer linken Halbform 31 und einer rechten Halbform 32 zusammengesetzt und den dazwischen ausgebildeten Giesshohlraum 4 umschliesst. In der linken Halbform 31 sind die zusätzlichen Hohlräume 5, nämlich die Steiger, eingearbeitet. Der Schmelzebehälter 1 ist über das Ventil 7 an die Druckgasquelle 6 mit dem Druck P₁ angeschlossen. Die Druckgasquelle 6 ist über ein Ventil 15 mit der Giessform 3 verbunden, damit das ganze System unter gleichem und erhöhtem Druck steht. Der Giessvorgang beginnt also bei einem Gegendruck. Die Schmelze wird anfangs bei geöffnetem Ventil 7 und bei geschlossenem Ventil 15 mit Stickstoff unter Druck von der Quelle 6 beaufschlagt. Der Druckunterschied zwischen dem Hohlraum der Giessform und dem Schmelzebehälter 1 wird für das ursprüngliche Füllen durch Gasauslassen aus dem Hohlraum der Giessform verwirklicht.

An dem Schmelzebehälter 1 ist ein Druckmessgerät 8 angebracht, das mit einem Umsetzer 9 versehen ist, der über das Ventil 10 an den Gasbehälter 13 mit hohem Druck P₃ angeschlossen ist. Der Gasbehälter 13 und der Verstärkerzylinder 11 sind miteinander verbunden und an die rechte Halbform 32 angeschlossen. Der Kolbenvorraum des Verstärkerzylinders 11 ist mit den zusätzlichen Hohlräumen 5 verbunden.

Die zweiteilige Giessform ist mit elastischen Dichtungen versehen. Zwischen dem Dichtungsring und dem Giesshohlraum ist ein tiefer und breiter Kanal ausgearbeitet, der durch Entlüftungskanäle mit dem Giesshohlraum verbunden ist. Jn der Giessform sind weitere Entlüftungskanäle und ein Raum für einen Steiger vorgesehen.

In dem Schmelzebehälter 1 wird Schmelze aus technisch reinem Zink eingebracht, der mit Stickstoff unter einem Druck von 10 bar gesetzt wird. Nachher wird im System Schmelzebehälter 1 und Giessform 3 ein Druck von 10 bar eingestellt. Durch den erzeugten Druckunterschied wird die Giessform 3 bis zum Niveau A-A, was dem Punkt a in Fig. 8 entspricht, gefüllt, so dass sich der Giessdruck ändert. Durch ein Signal des Druckmessgeräts 8 wird der Umsetzer 9 betätigt, der das Ventil 10 öffnet. Dadurch baut sich in dem nicht gefüllten zusätzlichen Hohlraum 5 der Giessform 3 einen Druck von 96 bar auf, der durch den Druck aus dem Verstärkerzylinder 11 ausgeglichen wird. Durch die Bewegung des Stufenkolbens des Verstärkerzylinders 11 wird der Zufluss von Schmelze aus dem Schmelzebehälter 1 unterbrochen, nachdem die vollständige Füllung der Giessform 3 unter hohem Druck erfolgt ist. Nach Beendigung des Kristallisationsvorgangs wird der Druck in der Giessform 3 abgebaut, das Gussstück wird gekühlt und herausgenommen.

## Patentansprüche

1. Druckgiessverfahren, bei dem die Schmelze aus einem Schmelzebehälter (1) durch eine Materialleitung (2) in einen Hohlraum einer Giessform (3) gefördert wird unter der Wirkung eines Druckunterschieds zwischen dem Schmelzebehälter (1) und der Giessform (3) und bei dem nach dem Füllen des Hohlraums (4) der Giessform (3) der Guss bei zusätzlich erzeugtem erhöhtem Druck erkaltet, wobei die Schmelze in der Giessform (3) einem doppelseitigen Nachdrücken ausgesetzt wird, dadurch gekennzeichnet, dass ein Restraum (5) der Giessform (3) während des Füllens einem wesentlich erhöhten zusätzlichen Gasdruck als angiessfernem Nachdruck ausgesetzt wird und dieser erhöhte zusätzliche Gasdruck mittels eines veränderlichen Gegendrucks diesseits der Eingiessöffnung als angiessseitigem Nachdruck bis zum vollständigen Füllen der Giessform ausgeglichen wird.

2. Verfahren nach Anspruch 1, dadurch gekennzeichnet, dass der zusätzliche Gasdruck bis zur vollständigen Erstarrung der Schmelze in der Giessform (3) konstant gehalten wird.

3. Verfahren nach Anspruch 1, dadurch gekennzeichnet, dass der zusätzliche Gasdruck vom Zeitpunkt seiner Erzeugung bis zur vollständigen Erstarrung der Schmelze in der Giessform (3) variiert wird.

4. Verfahren nach Anspruch 3, dadurch gekennzeichnet, dass der zusätzliche Gasdruck vom Zeitpunkt seiner Erzeugung bis zur vollständigen Erstarrung der Schmelze in der Giessform (3) ständig gesteigert wird.

## Claims

1. Pressure casting process in which the melt is conveyed from a melt container (1) through a duct (2) for material to a hollow chamber of a casting mould (3) under the effect of a pressure differential between the melt container (1) and the casting mould (3) and in which, after the filling of the hollow chamber (4) of the casting mould (3), the melt is cooled at additionally produced elevated pressure, with the melt being exposed in the casting mould (3) to a double-sided final pressing, characterised in that a residual space (5) of the casting mould (3) is exposed during the charging to an essentially elevated additional gas pressure as remotely applied final pressure and this increased additional gas pressure is balanced by means of a variable counter pressure on the side of the casting entry opening as casting side final pressure until there is complete charging of the casting mould.

2. Process according to claim 1, characterised in that the additional gas pressure is kept constant until complete solidification of the melt in the casting mould (3).

3. Process according to claim 1, characterised in that the additional gas pressure is varied from the time of its production up until complete solidification of the melt in the casting mould (3).

4. Process according to claim 3, characterised in that the additional gas pressure is increased continuously from the time of its production up until complete solidification of the melting in the casting mould (3).

## Revendications

1. Procédé de coulée sous pression, selon lequel la matière en fusion est acheminée d'un récipient de matière en fusion (1), par une conduite de matière (2), jusque dans une cavité d'un moule de coulée (3), sous l'effet d'une différence de pression entre le récipient de matière en fusion (1) et le moule (3), et selon lequel la matière coulée se refroidit après le remplissage de la cavité (4) du moule (3), par génération d'une pression additionnelle accrue, la matière en fusion étant soumise, dans le moule (3), à une pression complémentaire des deux côtés, caractérisé en ce que une cavité résiduelle (5) du moule (3) est soumise, pendant le remplissage, à une pression additionnelle de gaz considérablement accrue, constituant la pression complémentaire éloignée du point d'injection, et en ce que cette pression additionnelle de gaz accrue est compensée, jusqu'au remplissage complet du moule, par une contre-pression variable appliquée du côté de l'orifice de coulée et constituant la pression complémentaire côté injection.

2. Procédé selon la revendication 1, caractérisé en ce que la pression additionnelle de gaz est maintenue constante dans le moule (3) jusqu'à solidification complète de la matière en fusion.

3. Procédé selon la revendication 1, caractérisé en ce que la pression additionnelle de gaz est soumise à des variations dans le moule (3), entre le moment de sa génération et la solidification complète de la matière en fusion.

4. Procédé selon la revendication 3, caractérisé en ce que la pression additionnelle de gaz est constamment augmentée dans le moule (3), entre le moment de sa génération et la solidification complète de la matière en fusion.
